# EUROPÄISCHE PATENTSCHRIFT

(11) **EP 3 847 284 B1**
(45) Veröffentlichungstag und Bekanntmachung des Hinweises auf die Patenterteilung: **16.08.2023**
(21) Anmeldenummer: 18773945.3
(22) Anmeldetag: 06.09.2018
(51) Int. Cl.: C21D 8/02, C22C 38/00, C22C 38/02, C22C 38/04, C22C 38/06, C22C 38/24, C22C 38/26, C22C 38/28

(54) **WARMGEWALZTES STAHLFLACHPRODUKT UND VERFAHREN ZU SEINER HERSTELLUNG**
HOT-ROLLED FLAT STEEL PRODUCT AND METHOD FOR THE PRODUCTION THEREOF
PRODUIT PLAT LAMINÉ À CHAUD EN ACIER ET PROCÉDÉ DE FABRICATION

(43) Veröffentlichungstag der Anmeldung: 14.07.2021
(73) Patentinhaber: ThyssenKrupp Steel Europe AG, 47166 Duisburg (DE); thyssenkrupp AG, 45143 Essen (DE)
(72) Erfinder: WINZER, Nicholas, 40470 Düsseldorf (DE); THIESSEN, Richard G., 6581 JK Malden (NL); FECHTE-HEINEN, Rainer, 46238 Bottrop (DE)
(74) Vertreter: ThyssenKrupp Steel Europe AG
(86) Internationale Anmeldenummer: PCT/EP2018/074005
(87) Internationale Veröffentlichungsnummer: WO 2020/048599

(56) Entgegenhaltungen:
- EP-A1- 1 338 665
- JP-A- H07 197 124
- JP-A- 2013 133 498

## Beschreibung

Die Erfindung betrifft ein warmgewalztes Stahlflachprodukt mit einer optimierten Kombination aus hoher Zugfestigkeit Rm und einem hohem Lochaufweitungsverhältnis λ.

Ebenso betrifft die Erfindung ein Verfahren zur Herstellung eines solchen warmgewalzten Stahlflachprodukts.

Wenn hier von Stahlflachprodukten die Rede ist, dann sind damit Walzprodukte, wie Stahlbänder oder Stahlbleche, sowie daraus gewonnene Zuschnitte und Platinen gemeint, deren Dicke wesentlich geringer ist als ihre Länge und Breite.

In diesem Text enthaltene Angaben zu den Gehalten von bestimmten Legierungselementen beziehen sich auf das Gewicht (Angabe in Gew.-% bzw. Y_{GEW}, wobei Y das Elementsymbol ist). Ebenso beziehen sich die aus diesen Gehaltsangaben gebildeten Summen oder Gesamtkonzentrationen auf das Gewicht (Angabe in Gew.-% bzw. Y_{GEW}), soweit nichts anderes ausdrücklich angegeben ist. In "Atom-%" bzw. "Y_{AT}" (wobei Y das Elementsymbol ist) gemachte Angaben zu Gehalten von Legierungselementen oder daraus gebildete Summanden beziehen sich jeweils auf die Atomanzahl.

Zur Umrechnung von Gew-% in Atom-% wird die übliche Formel verwendet, ${Y}_{AT} = \frac{\frac{{Y}_{GEW}}{{m}_{Y}}}{{\sum }_{i = 1}^{Z} \frac{{i}_{GEW}}{{m}_{i}}} \times 100 %$ wobei m_{Y} die Atommasse des Elements Y ist, i_{GEW} der Gehalt (in Gew.-%) und mᵢ die Atommasse der Komponente i in der Mischung mit Z Komponenten ist.

Die Anteile, die bestimmte Bestandteile am Gefüge eines Stahlflachprodukts einnehmen, sind im vorliegenden Text bezogen auf die Fläche (Angabe in Flächen-%) angegeben, sofern nichts anderes ausdrücklich angegeben ist.

Sämtliche Angaben zu den Lochaufweitungseigenschaften der hier behandelten, aus dem Stand der Technik bekannten oder erfindungsgemäßen Stähle und daraus erzeugter Stahlflachprodukte sind gemäß der Norm ISO 16630:2017 der International Organization for Standardization (s. https://www.iso.org/standard/69771.html) ermittelt worden.

Die hier angegebenen mechanischen Eigenschaften wie Zugfestigkeit Rm, Streckgrenzen ReH, ReL oder Dehnung A50, sind anhand der DIN EN ISO 6892-1 :2017 ermittelt worden, sofern nichts anderes angegeben ist.

Die steigende Nachfrage nach kraftstoffeffizienten Autos treibt einen steigenden Bedarf an Gewichtsreduzierung durch Leichtbau. Die geometrische Komplexität solcher Leichtbauteile fordert neue Stähle mit verbesserter Beständigkeit für komplexe Umformverfahren. Besonders wichtig ist die Empfindlichkeit der Stähle für Kantenrisse, die sich bei der Umformung von gestanzten Blechen bilden können. Im Labor wird die Kantenrissempfindlichkeit eines Stahls mit der sogenannten "Lochaufweitungsprüfung" bewertet, in welcher ein in eine Blechprobe gestanztes Loch mit einem Dorn bis zur ersten Rissbildung aufgeweitet wird.

Materialien mit sehr anisotropen bzw. inhomogenen Mikrostrukturen zeichnen sich durch eine relative hohe Kantenrissempfindlichkeit aus. Dazu zählen Dualphasenstähle, die aus harten (z. B. Martensit) und weichen (z. B. Ferrit) Phasen bestehen und eine ausgeprägte Walztextur haben.

Im Gegensatz dazu zeichnen sich Stahlflachprodukte mit einer isotropen bzw. homogenen Mikrostruktur durch eine relative niedrige Kantenrissempfindlichkeit aus. Zu diesen Stählen zählen Stähle mit ferritischem Gefüge, in das zur Festigkeitssteigerung sehr feine Ausscheidungen eingebettet sein können.

Ein Beispiel für einen solchen Stahl ist aus der EP 1 338 665 A1 bekannt. Der dort beschriebene Stahl weist im zu einem Stahlflachprodukt warmgewalzten Zustand eine Zugfestigkeit von mindestens 550 MPa auf, die in Kombination mit einer hohen Dehnung und einer ausgezeichneten Dehnungsflanschbarkeit vorliegen soll. Aufgrund dieser Eigenschaftskombination ist ein solcher Stahl besonders geeignet für die Herstellung von kompliziert geformten Automobilchassisteilen. Allgemein wird dazu in der EP 1 338 665 A1 erwähnt, dass ein diese Anforderungen erfüllendes warmgewalztes Stahlband (in Gew.-%) ≤ 0,15 % C, 0,02 - 0,35 % Ti und 0,05 bis 0,7 % Mo enthalten und ein Gefüge aufweisen soll, dass im Wesentlichen aus Ferrit mit einphasigen und feinen Ausscheidungen bestehen soll, die mit einer Korngröße kleiner als 10 nm dispergiert in der Ferritmatrix vorliegen. Ein dieser Maßgabe entsprechendes, in der EP 1 338 665 A1 konkret genanntes warmgewalztes Stahlblech soll dabei aus (in Gew.-%) ≤ 0,06 % C, ≤ 0,5 % Si, 0,5 - 2,0 % Mn, ≤ 0,06 % P, ≤ 0,005 S, ≤ 0,1 % Al, ≤ 0,006 % N, 0,02 - 0,10 % Ti, 0,05 - 0,6 % Mo und als Rest aus Fe bestehen. Gleichzeitig soll das so zusammengesetzte Stahlblech in seinem einphasig aus Ferrit bestehenden Gefüge Ausscheidungen aufweisen, deren Korngröße <10 nm ist und von denen pro Volumeneinheit von 5 × 10⁴ / µm³ im Gefüge vorhanden sind. Die unter der Bezeichnung "Nanohiten" marktbekannten, diese Anforderungen erfüllende Stahlflachprodukte weisen ein ferritisches Gefüge auf, in das TiC-Ausscheidungen mit einer Größe von <5 nm eingebettet sind, welche die hohe Festigkeit und niedrige Kantenrissempfindlichkeit des Stahls gewährleisten. Die Feinheit der TiC-Ausscheidungen wird dabei durch die Zulegierung von Mo ermöglicht, das eine Vergröberung der TiC-Ausscheidungen verhindert.

Der der Karbid-Vergröberung zu Grunde liegende Mechanismus lässt sich durch die sogenannte "Ostwald-Reifung" nach der Gleichung (1) beschreiben: ${d}_{t}^{n} - {d}_{0}^{n} = \frac{k}{RT} {V}_{m}^{2} {X}_{C} {X}_{D} γt$

In dieser Gleichung bezeichnen ${d}_{0}^{n}$ und ${d}_{t}^{n}$ die Ausscheidungsgrößen zum Zeitpunkt 0 bzw. t, Vₘ das Molvolumen der Ausscheidung, X_{C} und X_{D} die Konzentration bzw. Diffusivität des geschwindigkeitsbegrenzenden Elements (z.B. Ti bei TiC-Ausscheidungen) und γ die Grenzflächenenergie. γ setzt sich zum Teil aus der Formänderungsenergie zusammen, die wegen der Fehlpassung zwischen den Karbiden und der umgebenden Ferritmatrix entsteht. Eine Reduzierung der Formänderungsenergie fördert eine kohärente Grenzfläche zwischen den Karbiden und der Ferritmatrix und verhindert die Vergröberung der Karbide. Mo- bzw. W-Atome werden im ersten Stadium des Ausscheidungsprozesses in das Karbid aufgenommen und ersetzen dort die Ti, Nb bzw. V-Atome. In diesem Zusammenhang ist es bekannt, dass sowohl die Aufnahme der Mo- als auch W-Atome zur Reduzierung der Formänderungsenergie führt.

Neben dem voranstehend erläuterten Stand der Technik ist aus der JP 2013-133498 A ein hochfestes warmgewalztes Stahlblech bekannt, das (in Gew.-%) 0,035 - 0.12 % C, ≤ 0.1 % Si, ≤ 1,2 % Mn, ≤ 0,03 % P, ≤ 0,005 % S, ≤ 0,1 % Al, ≤ 0,01 % N, 0,14 - 0,30 % Ti, ≤ 3,0 % Cu und als Rest Fe und unvermeidbare Verunreinigungen enthält. Dabei ist der Cr-Gehalt des Stahls auf ≤ 0,08 % eingestellt, um eine optimale Korrosionsbeständigkeit des Stahlblechs zu erzielen, wobei Cr-Gehalte, die so gering wie möglich sind, in dieser Hinsicht als besonders vorteilhaft herausgestellt sind. Das Gefüge des so zusammengesetzten warmgewalzten Stahlblechs besteht zu mindestens 95 Flächen-% aus Ferrit mit einem mittleren Korndurchmesser von ≤ 7 µm, wobei im Gefüge Karbidausscheidungen mit einem mittleren Durchmesser von weniger als 8 nm vorhanden sind und das Gefüge weniger als 0,1 Vol.-% Zementit enthält. Das so beschaffene Stahlblech soll eine Zugfestigkeit von mindestens 780 MPa aufweisen.

Vor dem Hintergrund des voranstehend erläuterten Standes der Technik lag der Erfindung die Aufgabe zu Grunde, ein kostengünstig herstellbares warmgewalztes Stahlflachprodukt anzugeben, das eine hohe Festigkeit aufweist und sich gleichzeitig für die Umformung zu komplex geformten Stahlformteilen, insbesondere Bauteilen für die Karosserie und das Fahrwerk von Fahrzeugen eignet. Für die Konstruktion von Karosserie- und Fahrwerksbauteilen werden immer häufiger Blechzuschnitte aus Stählen mit einer Zugfestigkeit von 550 MPa und mehr verwendet. Die Blechzuschnitte werden an ihren Schnittkanten, die an der Außenkante des Blechzuschnittes und / oder an Löchern und Aussparungen liegen können, häufig einer besonders hohen Verformung unterzogen. Diese Verformungen können bei Verwendung von Werkstoffen mit heterogenen Mikrostrukturen, wie z. B. Dualphasenstählen, zu einem Versagen der Kanten führen. Daher sollte ein Stahlflachprodukt bereitgestellt werden, das auf Grund seiner homogenen Mikrostruktur besonders für die Fertigung von Karosserie- und Fahrwerksbauteilen geeignet ist und es auf Grund seiner geringen Kantenrissempfindlichkeit ermöglicht, diese Bauteile so zu konstruieren, dass die von ihnen zu tragende Last sicher über die stark verformten Kanten eingeleitet werden kann.

Darüber hinaus sollte ein Verfahren zur Herstellung eines solchen warmgewalzten Stahlflachprodukts genannt werden.

In Bezug auf das Stahlflachprodukt hat die Erfindung diese Aufgabe dadurch gelöst, dass ein solches Stahlflachprodukt mindestens die in Anspruch 1 angegebenen Merkmale aufweist.

Ein die voranstehend genannte Aufgabe erfindungsgemäß lösendes Verfahren ist in Anspruch 13 angegeben.

Vorteilhafte Ausgestaltungen der Erfindung sind in den abhängigen Ansprüchen angegeben und werden nachfolgend wie der allgemeine Erfindungsgedanke im Einzelnen erläutert.

Ein erfindungsgemäßes warmgewalztes Stahlflachprodukt zeichnet sich demnach dadurch aus, dass es eine Zugfestigkeit Rm von mindestens 550 MPa und ein Lochaufweitungsverhältnis λ von mindestens 30 % aufweist, wobei sein Gefüge zu mindestens 90 Flächen-% aus Ferrit und als Rest zu bis zu 10 Flächen-% aus Perlit oder Zementit besteht und in das Gefüge des Stahlflachprodukts Karbonitrid-Ausscheidungen mit einem mittleren Durchmesser von höchstens 10 nm eingebettet sind.

Dazu besteht das erfindungsgemäße Stahlflachprodukt aus einem Stahl, der aus (in Gew.-%)

| | |
|---|---|
| 0,02 | - 0,3 % C, |
| | ≤ 0,7 % Si, |
| | ≤ 1,0 % Al, |
| 0,2 | - 2,5 % Mn, |
| 0,05 | - 0,5 Cr, |
| | ≤ 0,02 % P, |
| | ≤ 0,005 % S, |
| | ≤ 0,01 % N, |
| | ≤ 0,1 % Cu |

sowie aus mindestens einem die Karbonitrid-Ausscheidungen bildenden Element aus der Gruppe "Ti, Nb, V" und als Rest aus Eisen und unvermeidbaren Verunreinigungen, wobei für das hinsichtlich der Karbonitrid-Ausscheidungen bildende Element folgende Maßgaben gelten:
- Im Fall, dass V vorhanden ist, ist die Summe der Gehalte Ti_{GEW} an Ti und Nb_{GEW} an Nb auf höchstens 0,01 Gew.-% beschränkt.
- Im Fall, dass Ti und/oder Nb vorhanden sind, beträgt der V-Gehalt V_{GEW} höchstens 0,01 Gew.-%.
- Für eine aus dem jeweiligen Ti-Gehalt Ti_{GEW}, dem jeweiligen V-Gehalt V_{GEW} und dem jeweiligen Nb-Gehalt Nb_{GEW} des Stahls gebildete Gesamtkonzentration ${X}_{GEW} \left[Gew.-%\right] = {Ti}_{GEW} + \left({V}_{GEW}/1,06\right) + \left({Nb}_{GEW}/1,94\right)$ gilt $0,02 % \leq {X}_{GEW} \leq 0,5 % .$
- Für ein Mengenverhältnis $Verh 1 = \left({X}_{AT}+{Cr}_{AT}\right) / \left({C}_{AT}+{N}_{AT}\right) ,$ gilt $0,5 \leq Verh 1 \leq 2,0 ,$ mit ${X}_{AT} = {Ti}_{AT} + {V}_{AT} + {Nb}_{AT} .$ wobei gilt:
   Cr_{AT} ist Cr_{GEW} umgerechnet in Atom-%,
   C_{AT} ist C_{GEW} umgerechnet in Atom-%,
   N_{AT} ist N_{GEW} umgerechnet in Atom-%, Ti_{AT} ist Ti_{GEW} umgerechnet in Atom-%,
   V_{AT} ist V_{GEW} umgerechnet in Atom-%,
   Nb_{AT} ist Nb_{GEW} umgerechnet in Atom-%.

Optimale Eigenschaften eines erfindungsgemäßen Stahlflachprodukts ergeben sich hier, wenn für ein Mengenverhältnis $Verh 2 = {X}_{AUS} / {Cr}_{AUS}$ gilt $2 \leq Verh 2 \leq 20$ mit ${X}_{AUS} \left[Atom-%\right] = {Ti}_{AUS} + {V}_{AUS} + {Nb}_{AUS}$ wobei gilt:
Ti_{AUS} ist Ti-Gehalt der Ausscheidungen in Atom-%
V_{AUS} ist V-Gehalt der Ausscheidungen in Atom-%
Nb_{AUS} ist Nb-Gehalt der Ausscheidungen in Atom-%
Cr_{AUS} ist Cr-Gehalt der Ausscheidungen in Atom-%.

Die jeweils in Atom-% angegebenen Gehalte Ti_{AUS}, V_{AUS}, Nb_{AUS} und Cr_{AUS} der Ausscheidungen lassen sich beispielsweise durch energiedispersive Röntgenmikrobereichsanalyse ("EDX") bestimmen.

Ein erfindungsgemäßes Stahlflachprodukt weist dabei eine hohe Zugfestigkeit Rm von mindestens 550 MPa, insbesondere mindestens 660 MPa auf, wobei es regelmäßig auch Zugfestigkeiten von mindestens 780 MPa oder sogar mindestens 960 MPa erreicht.

Das für ein erfindungsgemäßes Stahlflachprodukt gemäß ISO 16630:2017 ermittelte Lochaufweitungsverhältnis λ beträgt dabei jeweils mindestens 30 %, insbesondere mindestens 50 %, wobei sich auch Lochaufweitungsverhältnisse λ von mindestens 60 % darstellen lassen.

Hierbei hat sich herausgestellt, dass ein erfindungsgemäßes Stahlflachprodukt ein besonderes günstiges Verhältnis von Lochaufweitungsvermögen zu Festigkeit aufweist. So werden bei einem erfindungsgemäßen Stahlflachprodukt auch bei hohen Festigkeiten hohe Lochaufweitungsverhältnisse λ erzielt. Dies äußert sich in hohen Werten für das Produkt Rm·λ aus Zugfestigkeit Rm und Lochaufweitung λ. Hier erreicht ein erfindungsgemäßes Stahlflachprodukt regelmäßig Rm·λ-Werte von mindestens 30.000 MPa·%, insbesondere mindestens 40.000 MPa·% oder sogar mindestens 50.000 MPa·%.

Das Gefüge eines erfindungsgemäßen Stahlflachprodukts besteht zu mindestens 90 Flächen-% aus Ferrit, wobei ein im technischen Sinne vollständig ferritisches Gefüge mit Karbonitrid-Ausscheidungen besonders vorteilhaft ist. Jedoch kann es bei entsprechender Legierungslage zur Bildung von Zementit und Perlit im Gefüge kommen, deren Anteile bis zu 10 Flächen-% betragen dürfen. Die mittlere Korngröße des Gefüges liegt typischerweise bei 3 - 10 µm, insbesondere 3 - 8 µm.

Die im Gefüge eines erfindungsgemäßen Stahlflachprodukts eingebetteten Cr-haltigen Karbonitrid-Ausscheidungen auf Basis der erfindungsgemäß vorgesehenen Gehalte an Ti, Nb oder V liegen mit einem mittleren Partikeldurchmesser von höchstens 10 nm vor. Die Feinheit der Ausscheidungen trägt entscheidend zur angestrebten Kombination aus hoher Festigkeit und gutem Lochaufweitungsvermögen bei. Daher beträgt der mittlere Partikeldurchmesser der im erfindungsgemäßen Stahlflachprodukt vorhandenen Ausscheidungen bevorzugt höchstens 7 nm, insbesondere höchstens 5 nm.

Die erfindungsgemäß ausgewählte Legierung legt den Grundstein für die optimierten Eigenschaften eines erfindungsgemäßen warmgewalzten Stahlflachprodukts.

Der in der erfindungsgemäßen Stahllegierung vorgesehene Kohlenstoff (C) wird hauptsächlich in den Ausscheidungen abgebunden. Die Konzentration des im Mischkristall gelösten C wird dabei minimiert. Ein C-Gehalt von mehr als 0,02 Gew.-%, insbesondere mehr als 0,05 Gew.-%, ist erforderlich, um eine hohe Ausscheidungsdichte zu erreichen und so die geforderte Zugfestigkeit von mindestens 550 MPa zu erreichen. Ein zu hoher C-Gehalt wiederum würde zur Bildung von größeren Perlitgehalten im Gefüge führen, durch die die Duktilität verringert und die Kantenrissempfindlichkeit erhöht würde. Daher ist der C-Gehalt auf höchstens 0,3 Gew.-%, insbesondere höchstens 0,15 Gew.-%, beschränkt, wobei sich negative Einflüsse der Anwesenheit von C dadurch besonders sicher vermeiden lassen, wenn der C-Gehalt des Stahls höchstens 0,10 Gew.-% beträgt.

Zu beachten ist dabei jeweils, dass der C-Gehalt im Rahmen der hier gemachten Vorgaben so eingestellt werden muss, dass die erfindungsgemäß vorgeschriebenen Maßgaben für das Mengenverhältnis Verh1 eingehalten werden.

Konkret werden die Gehalte der das Mengenverhältnis Verh1 bestimmenden Elemente innerhalb der jeweils zu diesen Elementen erfindungsgemäß vorgegebenen Gehaltsbereiche so eingestellt, dass für das Mengenverhältnis Verh1 gilt 0,5 ≤ Verh1 ≤ 2,0, wobei sich Mengenverhältnisse Verh1 von 0,7-1,5 oder 0,8 - 1,3 als besonders günstig im Hinblick auf die angestrebten Eigenschaften eines erfindungsgemäßen Stahlflachprodukts herausgestellt haben.

Mangan (Mn) ist ein Element, welches durch Mischkristallbildung zur Festigkeit des Stahls beiträgt. Mn unterdrückt zudem die Bildung von Perlit und Zementit und fördert auf diese Weise die Entstehung von Cr-haltigen Karbonitrid-Ausscheidungen auf Basis der erfindungsgemäß vorgesehenen Gehalte an Ti, Nb oder V. Aus diesem Grund ist im erfindungsgemäßen Stahl ein Mn-Gehalt von mindestens 0,2 Gew.-%, insbesondere mehr als 0,3 Gew.-%, bevorzugt mindestens 0,5 Gew.-%, besonders bevorzugt 1,0 Gew.-% oder 1,3 Gew.-%, vorgesehen. Eine zu hohe Mn-Konzentration wirkt sich allerdings negativ auf die Schweißbarkeit aus und erhöht das Risiko des Auftretens starker Seigerungen. Daher ist die Obergrenze des Mn-Gehalts auf höchstens 2,5 Gew.-% gesetzt, wobei geringere Mn-Gehalte von höchstens 2,0 Gew.-%, insbesondere höchstens 1,7 Gew.-%, die möglichen negativen Auswirkungen der Anwesenheit von Mn besonders sicher vermeiden.

Silizium (Si) kann optional in Gehalten zur Unterdrückung der Entstehung von Perlit im Gefüge eines erfindungsgemäßen Stahlflachprodukts zugegeben werden. Um diese Wirkung von Si zu erzielen, ist ein Gehalt von mindestens 0,05 Gew.-% Si erforderlich. Zu hohe Gehalte an Si würden die Oberflächenqualität des erfindungsgemäßen Stahlflachprodukts beeinträchtigen. Daher ist der Si-Gehalt auf max. 0,7 Gew.-% beschränkt, wobei Si-Gehalte von bis zu 0,25 Gew.-%, insbesondere bis zu 0,1 Gew.-%, sich im Hinblick auf die Vermeidung negativer Einflüsse der Anwesenheit von Si als besonders günstig erweisen und zudem ein späteres Stückverzinken des erfindungsgemäßen Produktes ermöglichen. Wenn besondere Ansprüche an die Stückverzinkungsfähigkeit vorliegen, wird besonders bevorzugt auf eine Si-Legierung verzichtet und ein maximaler Si-Gehalt von 0,03 Gew.-% gewählt. Bei Gehalten bis zu 0,7 Gew.-% trägt Si auch zur Mischkristallverfestigung bei, so dass höhere Si-Gehalte durchaus zweckmäßig sein können, wenn geringere Anforderungen an die Oberflächenqualität und/oder Stückverzinkungsfähigkeit gestellt werden. Bei Si-Gehalten, die oberhalb von 0,7 Gew.-% liegen, wird die Walzbarkeit der erfindungsgemäßen Stähle jedoch zu stark negativ beeinflusst und es kann bei der Walzbearbeitung zu Aufwachsungen auf den Walzen kommen.

Aluminium (Al) kann ebenfalls als optionales Element zur Unterdrückung der Entstehung von Perlit zugegeben. Weil Al üblicher Weise zur Desoxidation der Schmelze verwendet wird, ist bei üblicher Erzeugung des Stahls, aus dem ein erfindungsgemäßes Stahlflachprodukt besteht, ein Al-Gehalt von mindestens 0,01 Gew.-% unvermeidbar. Ein zu hoher Al-Gehalt kann sich jedoch negativ auf die Gießbarkeit auswirken. Daher wird die Obergrenze des Al-Gehalts auf höchstens 1,0 Gew.-%, bevorzugt höchstens 0,7 Gew.-%, insbesondere höchstens 0,5 Gew.-%, beschränkt.

Die Anwesenheit von Chrom (Cr) in Gehalten von 0,05 - 0,5 Gew.-% ist von entscheidender Bedeutung für die Erfindung. So kann Cr nach den Erkenntnissen der Erfindung genutzt werden, um die Vergröberung der Ausscheidungen zu verhindern. Hierfür wird ein Gehalt von mindestens 0,05 Gew.-% Cr, bevorzugt mindestens 0,06 Gew.-% Cr oder, besonders bevorzugt, mehr als 0,08 Gew.-% oder mindestens 0,10 Gew.-%, benötigt. Die Nachweisgrenze für Cr in Stählen der erfindungsgemäßen Art liegt im Bereich von 0,03 Gew.-%, wogegen Cr-Gehalte von mindestens 0,05 Gew.-% im Stahlwerk gezielt eingestellt werden können. Darunter liegende Cr-Gehalte werden hingegen als unwirksam angesehen.

Überraschender Weise hat sich gezeigt, dass der Einfluss von Cr auf die Karbidvergröberung stärker ist als der von Mo und W bei gleichem Anteil in Atom-%. Auf diese Weise können bei Verwendung von Cr die gleichen mechanischen Eigenschaften wie bei Zugabe von Mo und W erzielt werden, jedoch sind dazu geringere Cr-Legierungsgehalte erforderlich. Dies gilt insbesondere bei Umrechnung der Legierungsgehalte in Gew.-%, da die Atommassen von Mo und W höher sind als die von Cr.

Die Effektivität der erfindungsgemäß vorgesehenen Zugabe an Cr wird auch dadurch belegt, dass sich ein niedriges Atomverhältnis Verh2 in den Ausscheidungen bildet. So beträgt das Atomverhältnis von Ti zu Cr in (Ti,Cr)(C,N)-Ausscheidungen, die eine Größe von ca. 10 nm haben, beispielsweise mehr als 10. So haben frühere Untersuchungen gezeigt, dass bei der ausschließlichen Verwendung von Mo oder W zur Bildung von Karbonitriden in Ausscheidungen mit einer Größe von ca. 10 nm das Atomverhältnis von Ti zum jeweils anwesenden Mo oder W höchstens 4 beträgt. Dies zeigt, dass dadurch, dass bei einem erfindungsgemäßen Stahlflachprodukt Cr in die Ausscheidungen aufgenommen worden ist, die Formänderungsenergie der Ausscheidung stärker reduziert wird als bei der Aufnahme von Mo oder W.

Im Umkehrschluss bedeutet dies, dass weniger Cr-Atome für den gewünschten Effekt benötigt werden als dies bei der Verwendung von Mo oder W der Fall wäre. Ein Überschuss von Cr erhöht allerdings die Gefahr einer ausgeprägten Korngrenzenoxidation. Daher ist die Obergrenze der Gehalte an Cr bei einem erfindungsgemäßen Stahlflachprodukt auf höchstens 0,5 Gew.%, bevorzugt höchstens 0,25 Gew.-% oder höchstens 0,15 Gew.-%, gesetzt. Zu beachten ist dabei, dass die Cr-Gehalte eines erfindungsgemäßen Stahlflachprodukts so eingestellt sind, dass im erfindungsgemäßen Stahlflachprodukt keine reinen Cr-Karbide vorliegen.

Durch den Einsatz von Cr an Stelle der im Stand der Technik verwendeten Elemente Mo bzw. W wird zudem die Temperatur abgesenkt, bei der der ausscheidungsstabilisierende Effekt eintritt. Dies erhöht die Sicherheit, dass eine ausreichende Anzahl an Ausscheidungen zunächst gebildet werden kann, bevor die Behinderung einer Vergröberung der Ausscheidungen einsetzt. Dieser Zusammenhang wird als ursächlich für die oben beschriebene höhere Wirksamkeit von Cr in Bezug auf die benötigten Atomanteile gesehen.

Die Mikrolegierungselemente Titan (Ti), Niob (Nb) und Vanadium (V) sind für die Bildung der Ausscheidungen im Gefüge des erfindungsgemäßen Stahlflachprodukts wesentlich. Indem die Gehalte an V, Ti und Nb so eingestellt werden, dass die Gesamtkonzentration ${X}_{GEW} \left[Gew.-%\right] = {Ti}_{GEW} + \left({V}_{GEW}/1,06\right) + \left({Nb}_{GEW}/1,94\right)$ mindestens 0,02 Gew.-%, insbesondere mindestens 0,05 Gew.-%, beträgt, wird die benötigte Dichte der Verteilung der Ausscheidungen erreicht.

Die von Ti, Nb oder V gebildeten Ausscheidungen liegen im erfindungsgemäßen Stahlflachprodukt nicht als reine Karbide, sondern, falls Stickstoff "N" in der Legierung vorhanden ist, regelmäßig als Karbonitride vor. Es ist bekannt, dass Karbide und Nitride, die mit Ti, Nb und V gebildet werden, sehr unterschiedliche Löslichkeiten im Austenit und im Ferrit haben. Deshalb bilden sie sich bei sehr unterschiedlichen Temperaturen.

Um dennoch eine homogene Verteilung des erfindungsgemäß zugegebenen Cr in den Karbiden zu sichern und damit die Ausscheidungsvergröberung wirksam zu verhindern, werden im Fall, dass hinsichtlich der Eigenschaften des Stahls effektive Gehalte an V zugegeben werden, Ti oder Nb nur in Gehalten von in Summe höchstens 0,01 Gew.-%, bevorzugt höchstens 0,005 Gew-% zulegiert, die im Bereich der unvermeidbaren Verunreinigungen liegen, in denen weder Ti noch Nb einen Effekt auf die Eigenschaften des Stahls haben. Ti und Nb können hingegen alleine oder gemeinsam zugegeben werden, da die Bildungstemperaturen, bei denen sich Ti- oder Nb-Ausscheidungen bilden, nahe genug beieinander liegen, um eine zeitnahe Ausscheidung beider Elemente zu ermöglichen. Bei Zugabe von Ti oder Nb wird deshalb V nur als unvermeidbare Verunreinigung geduldet, die in Gehalten von bis zu 0,01 Gew.-%, bevorzugt bis zu 0,005 Gew-%, vorliegen kann.

Um negative Auswirkungen zu hoher Gehalte an Mikrolegierungselementen zu vermeiden, ist der Wert X_{GEW} auf 0,5 Gew.-% beschränkt. Auf diese Weise wird vermieden, dass beispielsweise erhöhte Nb-Gehalte zu Rissbildungen beim Stranggießen oder bei der Brammenabkühlung oder -wiedererwärmung führen. Gleichzeitig wird für die angestrebten Festigkeiten nur ein bestimmter Gehalt an Mikrolegierungselementen benötigt. Wird dieser überschritten, erfolgt nur noch eine geringfügige weitere Festigkeitssteigerung. Zudem sinken die mittleren Diffusionsabstände, wodurch die Gefahr der Bildung unerwünschter großer Ausscheidungen steigt. Aus diesen Gründen werden die Nb-, Ti- oder V-Gehalte des Stahls eines erfindungsgemäßen Stahlflachprodukts vorteilhafterweise so eingestellt, dass der Wert X_{GEW} nicht höher als 0,25 Gew.-% liegt.

Phosphor (P) ist ungünstig für die Schweißbarkeit eines erfindungsgemäßen Stahlflachprodukts. Die P-Gehalte eines erfindungsgemäßen Stahlflachprodukts sind daher auf höchstens 0,02 Gew.-%, insbesondere weniger als 0,02 Gew.-%, beschränkt, wobei P-Gehalte von höchstens 0,010 Gew.-%, insbesondere weniger als 0,005 Gew.-%, besonders günstig sind.

Schwefel (S) führt bei ausreichend hohen Konzentrationen zur Bildung von MnS oder (Mn, Fe)S, welches sich negativ auf die Dehnung auswirkt. Daher muss der S-Gehalt auf höchstens 0,005 Gew.-%, insbesondere weniger als 0,003 Gew.-%, bevorzugt weniger als 0,0015 Gew.-%, beschränkt werden.

N ist im erfindungsgemäßen Stahlflachprodukt als herstellungsbedingt unvermeidbare Verunreinigung vorhanden. Die im Gefüge eines erfindungsgemäßen Stahlflachprodukts eingebetteten Ausscheidungen liegen als Karbonitride in Form von (Ti,Cr)(C,N); (Nb,Cr)(C,N); (V,Cr)(C, N) oder (Ti,Nb,Cr)(C, N) vor. Sofern Stickstoff "N" anwesend ist, bilden Ti, Nb und V bei gleichzeitiger Anwesenheit von C vorzugsweise mit N Nitride oder Karbonitride. Deswegen ist in der Praxis unter den dort technisch und wirtschaftlich darstellbaren Bedingungen die Aufnahme von N in den Ausscheidungen unvermeidbar. Grundsätzlich sind aber möglichst geringe N-Gehalte anzustreben, da N-dominierte Karbonitride oft sehr grob und eckig sind, weshalb sie nicht zur Verfestigung beitragen, sondern als Rissinitiatoren wirken. Um die Bildung von N-dominierten Karbonitriden zu vermeiden, ist deshalb die Obergrenze des N-Gehalts auf 0,01 Gew.-%, bevorzugt 0,005 Gew.-%, festgesetzt.

Kalzium (Ca), Bor (B), Kupfer (Cu), Molybdän (Mo), Wolfram (W), Nickel (Ni), Zinn (Sn), Arsen (As), Kobalt (Co), Zirkon (Zr), Lanthan (La) und/oder Cer (Ce), Sauerstoff (O) und Wasserstoff (H) sind wie alle anderen hier nicht explizit angeführten denkbaren Legierungselemente den herstellungstechnisch unvermeidbaren Verunreinigungen zuzurechnen, die als Bestandteile des Ausgangsmaterials, aus dem der Stahl erzeugt wird, oder prozessbedingt bei der Stahlerschmelzung und Verarbeitung in den Stahl gelangen. Die Gehalte an diesen Elementen sind so gering zu halten, dass sie keine technische Wirkung in Bezug auf die Eigenschaften des erfindungsgemäßen Stahlflachprodukts haben.

Ca wird bei der Stahlerzeugung üblicherweise der Schmelze sowohl zur Desoxidation und Entschwefelung, als auch zur Verbesserung der Gießbarkeit hinzugegeben. Eine zu hohe Konzentration von Ca kann jedoch zur Bildung von unerwünschten Einschlüsse führen, welche sich negativ auf die Mechanik und die Walzbarkeit auswirken. Daher ist die Obergrenze des Ca-Gehalts erfindungsgemäß auf 0,01 Gew.-%, insbesondere höchstens 0,005 Gew.-%, bevorzugt höchstens 0,002 Gew.-%, eingeschränkt.

Die Gehalte an Mo und W sind auf höchstens 0,05 Gew.-%, insbesondere höchstens 0,04 Gew.-%, bevorzugt 0,03 Gew.-%, beschränkt, da diese Elemente aus den voranstehend erläuterten Gründen in einem erfindungsgemäßen Stahlflachprodukt nicht benötigt werden.

Die Gehalte an B dürfen 0,002 Gew.-%, insbesondere 0,001 Gew.-%, bevorzugt 0,0005 Gew.-%, nicht überschreiten, um zu verhindern, dass die Bewegung der Phasengrenzen durch an ihnen segregiertes B gebremst und dadurch die Bildung von Karbiden und Karbonitriden von Ti, Nb und V behindert wird.

Cu kann sich als grobe Partikel ausscheiden, welche sich negativ auf die mechanischen Eigenschaften auswirken. Zudem hat Cu einen negativen Einfluss auf die Gießbarkeit. Um jeden Einfluss von Cu zu vermeiden, beträgt die zulässige Obergrenze des Cu-Gehalts im erfindungsgemäßen Stahlflachprodukt 0,1 Gew.-%, insbesondere weniger als 0,04 Gew.-% oder weniger als 0,02 Gew.-%.

Auch Ni, Sn, As, Co, Zr, sowie Seltene Erden, insbesondere La und/oder Ce, werden im erfindungsgemäßen Stahlflachprodukt nicht als Legierungselemente benötigt und zählen im Fall, dass sie dennoch im erfindungsgemäßen Stahlflachprodukt nachweisbar sind, zu den unvermeidbaren Verunreinigungen. Dementsprechend ist der Ni-Gehalt auf maximal 0,1 Gew.-%, der Sn-Gehalt auf maximal 0,05 Gew.-%, der As-Gehalt auf maximal 0,02 Gew.-%, der Co-Gehalt auf maximal 0,02 Gew.-%, der Zr-Gehalt auf maximal 0,002 Gew.-%, insbesondere maximal 0,0002 Gew.-%, und der Gehalt an den Seltenen Erden zuzurechnenden Elementen, wie La und Ce, auf jeweils maximal 0,002 Gew.-%, insbesondere maximal 0,0002 Gew.-%, beschränkt. O ist ebenso unerwünscht im erfindungsgemäßen Stahlflachprodukt, da sich eine Oxidbelegung, die aus der Anwesenheit höherer O-Gehalte resultieren kann, sowohl auf die Mechanik, als auch auf die Gieß- und Walzbarkeit des Stahlflachprodukts negativ auswirken würde. Der höchstens zulässige O-Gehalt wird daher auf 0,005 Gew.-%, bevorzugt auf 0,002 Gew.-%, festgesetzt. H ist als kleinstes Atom auf Zwischengitterplätzen im Stahl sehr beweglich und kann insbesondere in höchstfesten Stählen beim Abkühlen von der Warmwalzung zu Aufreißungen im Kern führen. Der H-Gehalt eines erfindungsgemäßen Stahlflachprodukts sollte daher so gering wie möglich sein, in jedem Fall aber höchstens 0,001 Gew.-%, insbesondere maximal 0,0006 Gew.-% oder maximal 0,0004 Gew.-%, betragen, wobei H-Gehalte von höchstens 0,0002 Gew.-% besonders angestrebt werden.

Das erfindungsgemäße Verfahren zur Herstellung eines erfindungsgemäßen Stahlflachprodukts umfasst folgende Arbeitsschritte:
a) Erschmelzen eines Stahls, der aus (in Gew.-%) 0,02 - 0,3 % C, ≤ 0,7 % Si, ≤ 1,0 % Al, 0,2 - 2,5 % Mn, 0,05 - 0,5 % Cr, ≤ 0,02 % P, ≤ 0,005 % S, ≤ 0,01 % N, ≤ 0,1 % Cu sowie aus mindestens einem die Karbonitrid-Ausscheidungen bildenden Element aus der Gruppe "Ti, Nb, V" und als Rest aus Eisen und unvermeidbaren Verunreinigungen mit folgenden Maßgaben besteht:
   - Im Fall, dass V vorhanden ist, ist die Summe der Gehalte Ti_{GEW} an Ti und Nb_{GEW} an Nb auf höchstens 0,01 Gew.-% beschränkt.
   - Im Fall, dass Ti und/oder Nb vorhanden sind, beträgt der V-Gehalt V_{GEW} höchstens 0,01 Gew.-%.
   - Für eine aus dem jeweiligen Ti-Gehalt Ti_{GEW}, dem jeweiligen V-Gehalt V_{GEW} und dem jeweiligen Nb-Gehalt Nb_{GEW} des Stahls gebildete Gesamtkonzentration ${X}_{GEW} \left[Gew.-%\right] = {Ti}_{GEW} + \left({V}_{GEW}/1,06\right) + \left({Nb}_{GEW}/1,94\right)$ gilt 0,02 % ≤ X_{GEW} ≤ 0,5 %.
   - Für ein Mengenverhältnis Verh1 = (X_{AT}+Cr_{AT}) / (C_{AT}+N_{AT}), gilt $0,5 \leq Verh 1 \leq 2,0 ,$ mit ${X}_{AT} = {Ti}_{AT} + {V}_{AT} + {Nb}_{AT}$ wobei gilt:
      Cr_{AT} ist Cr_{GEW} umgerechnet in Atom-%,
      C_{AT} ist C_{GEW} umgerechnet in Atom-%,
      N_{AT} ist N_{GEW} umgerechnet in Atom-%,
      Ti_{AT} ist Ti_{GEW} umgerechnet in Atom-%,
      V_{AT} ist V_{GEW} umgerechnet in Atom-%,
      Nb_{AT} ist Nb_{GEW} umgerechnet in Atom-%.
b) Vergießen des Stahls zu einem Vorprodukt, wie einer Bramme, einer Dünnbramme oder ein gegossenes Band;
c) Temperieren des Vorprodukts auf eine 1150 - 1350 °C betragende Temperatur;
d) Warmwalzen des Vorprodukts zu dem warmgewalzten Stahlflachprodukt mit einer Warmwalzendtemperatur von 880 - 980 °C;
e) Abkühlen des erhaltenen warmgewalzten Stahlflachprodukts mit einer 20 - 400 °C/s betragenden Abkühlgeschwindigkeit auf eine 560 - 690 °C betragende Haspeltemperatur;
f) Haspeln des auf die Haspeltemperatur abgekühlten Warmbands zu einem Coil.

Der erfindungsgemäß entsprechend den voranstehend im Zusammenhang mit der Zusammensetzung eines erfindungsgemäßen Stahlflachprodukts gegebenen Erläuterungen legierte Stahl wird nach seiner Erschmelzung zu einem Vorprodukt vergossen, bei dem es sich beim klassischen Produktionsweg um eine Bramme üblicher Abmessung handeln wird. Jedoch kann aus dem Stahl auch durch direktes Warmwalzen eines Stranggusses in einer Gießwalzanlage als Vorprodukt eine Dünnbramme oder in einer Bandgießanlage als Vorprodukt ein gegossenes Band erzeugt werden.

Das Vorprodukt wird auf mindestens 1150 °C erwärmt oder bei dieser Temperatur gehalten. Eine derart hohe Erwärmungstemperatur ist erforderlich, um im Vorprodukt schon vorhandene Karbide und Nitride aufzulösen. Bei zu niedrigen Erwärmungstemperaturen bleiben die Legierungselemente in den Ausscheidungen gebunden, so dass keine neuen Ausscheidungen gebildet werden können. Aus wirtschaftlichen Gründen ist die Erwärmungstemperatur auf max. 1350 °C begrenzt.

Das Warmwalzen des Vorprodukts erfolgt in konventioneller Weise, wobei die Endtemperatur des Warmwalzens mindestens 880 °C betragen muss. Bei zu niedrigen Warmwalzendtemperaturen steigen die Walzkräfte unverhältnismäßig an und die angestrebte Isotropie des Materials geht durch Effekte des thermomechanischen Walzens verloren. Über 980 °C liegende Endtemperaturen sind technisch nicht realisierbar.

Das die Warmwalzstaffel verlassende warmgewalzte Stahlband wird mit einer Abkühlgeschwindigkeit von 20 - 400 °C/s auf eine Haspeltemperatur abgekühlt, die im Bereich von 560 - 690 °C liegt.

Eine Abkühlrate von mindestens 20 °Cls ist erforderlich, um die Bildung von Perlit und Zementit weitestgehend zu vermeiden. Über 400°C/s liegende Abkühlungsgeschwindigkeiten sind technisch nicht realisierbar.

Haspeltemperaturen von 560 - 690 °C decken den Temperaturbereich ab, in dem Ausscheidungen mit einer durchschnittlichen Größe von weniger als 10 nm, insbesondere weniger als 5 nm, gebildet werden. Bei höheren Temperaturen beträgt die durchschnittliche Größe der Karbonitride mehr als 10 nm, womit die Zieleigenschaften des erfindungsgemäßen Stahlflachprodukts nicht mehr erreicht werden können. Eine gezielte Bildung von kleinen Ausscheidungen, deren Größe weniger als 7 nm, insbesondere weniger als 5 nm, beträgt, lässt sich durch Haspeltemperaturen von 580 - 670 °C, insbesondere 590 - 650 °C, bewirken. Bei unterhalb von 580 °C liegenden Haspeltemperaturen würden keine Karbonitride mehr ausgeschieden und deren festigkeitssteigernde Wirkung würde ausbleiben.

Im Hinblick auf die Ausscheidungsvorgänge bei der Abkühlung im Coil von besonderer Bedeutung ist das Atomverhältnis Verh2. Ein 2 - 20 betragendes Verhältnis Verh2 in den Ausscheidungen ist erforderlich, um bei der Erzeugung eines erfindungsgemäßen Stahlflachprodukts eine Vergröberung der Ausscheidungen während der Abkühlung im Coil nach dem Haspeln zu verhindern. Bei größeren Verhältnissen Verh2 könnte die erfindungsgemäß vorgegebene Maximalgröße der Karbonitride von höchstens 10 nm und damit einhergehend die Mindestfestigkeit und das gewünschte hohe Lochaufweitungsverhältnis nicht erreicht werden. Wenn jedoch das Verhältnis Verh2 weniger als 2 beträgt, so steigt die Gefahr, dass sich unerwünschte Kristallstrukturen bilden, wenn die Karbide oder Karbonitride zu stark von Cr dominiert werden, oder sich sogar reine Cr-Karbide bilden.

Besonders sicher lassen sich die erfindungsgemäß genutzten Effekte der Bildung von Cr-haltigen Ausscheidungen dann herbeiführen, wenn für das Verhältnis Verh2 gilt: 2,3 ≤ Verh2 ≤ 15.

Im Fall, dass Ausscheidungen mit einer mittleren Partikelgröße von nicht mehr als 5 nm erzeugt werden sollen, kann dies neben der oben erläuterten Wahl einer geeigneten Haspeltemperatur dadurch betriebssicher erreicht werden, dass das Verhältnis Verh2 auf 2,5 - 5 eingestellt wird.

Sollen dagegen Ausscheidungen mit einer mittleren Partikelgröße von mehr als 5 nm (also >5 nm), aber nicht mehr als 10 nm (also ≤10 nm) entstehen, kann dies, wie oben erläutert, zum einen durch Einstellung der Haspeltemperatur im oberen Teil des erfindungsgemäß vorgegebenen Haspeltemperaturbereichs bewirkt werden, und zum anderen dadurch unterstützt werden, dass das Verhältnis Verh2 auf 5 - 15, insbesondere 5 - 10, eingestellt wird.

Wie eine hochauflösende Transmissionselektronenmikroskopie zeigt, liegt bei im Gefüge eines erfindungsgemäßen Stahlflachprodukts vorhandenen Ausscheidungen, die eine mittlere Partikelgröße von weniger als 5 nm besitzen, eine homogene Cr-Verteilung vor. Bei Ausscheidungen im Größenbereich von ca. 5 bis 10 nm wurde dagegen gezeigt, dass die Ränder der Ausscheidungen wesentlich höhere Cr-Gehalte aufweisen als der Kern der Ausscheidungen. Hierbei wird als "Kern" derjenige Bereich der Ausscheidungen definiert, der ca. 50 % der Fläche der Ausscheidung in der Mikroskopie ausmacht und dem Flächenschwerpunkt am nächsten ist. Als Rand wird die verbleibende Fläche der Ausscheidung definiert. Bei Ausscheidungen von mehr als 10 nm ist der Cr-Gehalt am Rand deutlich höher als im Kernbereich und Cr hat keine Wirkung mehr in Bezug auf die Vermeidung einer Vergröberung der Ausscheidungen.

Nachfolgend wird die Erfindung anhand von Ausführungsbeispielen näher erläutert. Es zeigen:
- Abbildung 1: lichtmikroskopische Aufnahmen der Gefüge von bei Versuchen erhaltenen Stahlbändern;
- Abbildung 2: transmissionselektronmikroskopische (TEM) Aufnahmen von Gefügen von bei Versuchen erhaltenen Stahlbändern.

Es sind die entsprechend den in Tabelle 1 angegebenen Zusammensetzungen legierten Schmelzen A - S erzeugt und zu Brammen vergossen worden. Die nicht erfindungsgemäßen Schmelzen und ihre von den Vorgaben der Erfindung abweichenden Gehalte an bestimmten Legierungselementen sind in Tabelle 1 durch Unterstreichungen hervorgehoben (Stähle B, D, E, F, N, O).

Nach einer in einem Stoßofen erfolgenden Erwärmung auf eine Erwärmungstemperatur ("EWT") sind die aus den Stählen A - S erzeugten Brammen in konventioneller Weise zu einem warmgewalzten Stahlband warmgewalzt worden. Das jeweils erhaltene warmgewalzte Stahlband hat die Warmwalzstaffel mit einer Warmwalzendtemperatur ("ET") verlassen und ist anschließend mit einer Abkühlrate ("dT") auf eine Haspeltemperatur ("HT") abgekühlt worden, bei der sie jeweils zu einem Coil gehaspelt worden sind. Anschließend sind die Stahlbänder im Coil auf Raumtemperatur abgekühlt worden. Die Produktionsvorgaben "EWT", "ET", "dT" und "HT" sind in Tabelle 2 aufgeführt.

An den so erhaltenen warmgewalzten Stahlbändern sind gemäß DIN EN ISO 6892-1:2017 die Zugfestigkeit Rm, die obere Streckgrenze ReH, die untere Streckgrenze ReL und die Dehnung A50 bestimmt worden. Zusätzlich ist gemäß ISO 16630:2017 die Lochaufweitung λ bestimmt, das Produkt Rm × λ gebildet und die durchschnittliche Partikelgröße der Ausscheidungen sowie das Verhältnis Verh2 ermittelt worden.

Das Verhältnis Verh2 von X_{AUS} (s. Tabelle 1) zu Cr_{AUS} (in Atom-%) in den Ausscheidungen ist in Tabelle 2 angegeben. Verh2 nimmt mit zunehmender Haspeltemperatur und zunehmender Ausscheidungsgröße zu. Der Zusammenhang zwischen Verh2 und dem Ausscheidungsdurchmesser weist darauf hin, dass Cr die Vergröberung der Karbide verhindert.

Das Beispiel A ist eine Referenzzusammensetzung, welche zur Untersuchung des Einflusses der Haspeltemperatur verwendet wurde (siehe Beispiele A1 bis A7). Mit dieser Zusammensetzung wurden die optimalen mechanisch-technologischen Eigenschaften bei Haspeltemperaturen im Bereich von 590 - 650 °C erreicht.

Anhand der auf den Stählen B bis E aufbauenden Versuche wurden die Einflüsse von C, Si, Mn und Cr getrennt untersucht. In Stahl F wurde untersucht, welchen Einfluss das Fehlen bzw. die zu geringe Zugabe der Mikrolegierungselemente Ti, V und Nb hat. Die Konzentrationen der anderen Legierungselemente in den Beispielen B bis F waren ansonsten ähnlich wie bei den auf dem Stahl A basierenden Versuchen. Der Mangel an C, Mn, Cr oder Ti, V und/oder Nb führt zu mechanisch-technologischen Eigenschaften außerhalb des Zielbereichs (siehe Versuche B8 und D10 bis F12). Der Mangel an Si hat keinen wesentlichen Einfluss auf die Mechanik unter ähnlichen Produktionsvorgaben (siehe Versuch C9).

Die Stähle G und H basieren ebenfalls auf dem Beispielstahl A, jedoch wurde hier das Verhältnis Verh1 variiert. Die Variation von Verh1 im Bereich 0,8 bis 1,2 hat keinen negativen Einfluss auf die mechanisch-technologischen Eigenschaften unter ähnlichen Produktionsvorgaben (siehe Beispiele G14, G15, H17 und H18). Die auf den Stählen G und H basierenden Versuche wurden ebenfalls benutzt, um die Einflüsse der Erwärmungstemperatur EWT und der Endwalztemperatur ET auf die Eigenschaften des jeweils erhaltenen Stahlbands zu untersuchen. Hier zeigte sich, dass eine zu niedrige Erwärmungstemperatur EWT oder Endwalztemperatur ET zur Bildung von groben Ausscheidungen oder einem anisotropen Gefüge und dadurch schlechten mechanisch-technologischen Eigenschaften führt (siehe Beispiele G13 und H16).

Die Stähle I und J sind Nb-Konzepte und die Stähle K und L sind V-Konzepte, aus denen mit unterschiedlichen Haspeltemperaturen jeweils Stahlbänder erzeugt wurden (siehe Beispiele 119 bis K28). Die Beispiele I bis L enthalten unterschiedliche Gehalte an Si und Al. Wie bei den auf dem Stahl A basierenden Versuchen wurden die optimalen mechanisch-technologischen Eigenschaften bei Haspeltemperaturen von 590 - 650 °C erreicht.

Die Stähle M bis O haben eine ähnliche X_{GEW}-Konzentration wie der Stahl A aber verschiedene Kombinationen von Ti, Nb und V. Das beim Beispiel M30 auf Basis des Stahls M (Ti und Nb) erzeugte Stahlband hat vergleichbare mechanisch-technologischen Eigenschaften wie die Stahlbänder, die auf Basis des Stahls A bei ähnlichen Haspeltemperaturen erzeugt worden sind. Die Versuche N31 (Ti und V) und O32 (Nb und V) haben dagegen trotz ähnlicher Haspeltemperaturen Stahlbänder mit im Vergleich zu den auf dem Stahl A aufbauenden Versuchen schlechteren mechanisch-technologischen Eigenschaften ergeben.

Der Stahl P hat ein sehr hohes Verhältnis Verh1. Die aus dem Stahl P bestehenden Stahlbänder wurden in den Versuchen P33 - P35 mit unterschiedlichen Abkühlraten erzeugt. Bei einer zu niedrigen Abkühlrate wurde zu viel Perlit gebildet, wodurch die mechanisch-technologischen Eigenschaften stark verschlechtert wurden (siehe Beispiel P33).

Der Stahl Q hat einen hohen Al-Gehalt, ist aber ansonsten relativ niedrig legiert. Im Gegensatz dazu ist der Stahl R relativ hochlegiert. Aus den Stählen Q und R wurden Stahlbänder unter optimalen Bedingungen erzeugt. Diese Versuche zeigen, dass sehr unterschiedliche Festigkeiten mit hohen Rm·λ-Werten erreicht werden können, sofern das Verhältnis Verh1 im Sollbereich liegt.

Der Stahl S wurde als hochreine Laborschmelze erzeugt und mit erhöhter Erwärmungs- und Warmwalztemperatur sowie sehr hoher Abkühlrate prozessiert, um die Einflüsse entsprechend variierter Herstellparameter zu validieren.

Lichtmikroskopische Aufnahmen der Gefüge der bei den Versuchen A1, A3, A4, A6 und A7 erhaltenen Stahlbänder sind in Abbildung 1 dargestellt. Zu erkennen sind eine Hauptphase aus Ferrit (grau/weif3) mit Spuren von Perlit (schwarz). Der Perlit-Gehalt der Gefüge nimmt mit zunehmender Haspeltemperatur zu. Das Gefüge des beim Versuch A1 (HT = 550°C) erhaltenen Stahlbands enthält keinen Perlit. Bei 1000-facher Vergrößerung sind die (Ti,Cr)(C,N)-Ausscheidungen nicht erkennbar.

Die transmissionselektronmikroskopischen (TEM) Aufnahmen der Gefüge der bei den Versuchen A3, A4, A6 und A7 erhaltenen Stahlbänder sind in Abbildung 2 dargestellt. Alle Proben weisen feine (Ti,Cr)(C,N)-Ausscheidungen (dunklere Teilchen) auf. Der Durchmesser der Ausscheidungen nimmt mit zunehmender Haspeltemperatur zu, sodass die Durchmesser der Partikel beim Beispiel A3, A4 und A5 jeweils im Mittel unter 5 nm liegen, wobei dies beim Beispiel A3 besonders deutlich der Fall ist. In den Beispielen A3 und A4 sind die Ausscheidungen nicht als Einzelpartikel zu erkennen und liegen in Form von Agglomeraten vor. Beispiel A1 enthielt keine (Ti,Cr)(C,N)-Ausscheidungen.

Die Verteilungen von Cr und Ti im Gefüge des beim Versuch A3 erhaltenen Stahlbands wurden mittels energiedispersiver Röntgenmikrobereichsanalyse (EDX) gemessen. Es zeigte sich, dass im Gefüge Karbonitride enthalten waren, die einen sehr hohen Anteil von Cr und Ti aufweisen.

| Tabelle 1 | | | | | | | | | | | | | | |
|---|---|---|---|---|---|---|---|---|---|---|---|---|---|---|
| Stahl | C | Si | Al | Mn | Cr | Ti | Nb | V | P | S | N | Cu | X_{GEW} | Verh1 |
| | Angaben in Gew.-% | | | | | Rest Fe und unvermeidbare Verunreinigungen | | | | | | | | |
| A | 0,062 | 0,051 | 0,014 | 1,58 | 0,12 | 0,10 | | | 0,003 | 0,001 | 0,002 | 0,006 | 0,10 | 0,83 |
| B | 0,017 | 0,055 | 0,016 | 1,57 | 0,11 | 0,11 | | | 0,003 | 0,002 | 0,002 | 0,007 | 0,11 | 2,83 |
| C | 0,059 | 0,010 | 0,015 | 1,55 | 0,12 | 0,10 | | | 0,002 | 0,001 | 0,001 | 0,009 | 0,10 | 0,88 |
| D | 0,063 | 0,052 | 0,019 | 0,18 | 0,12 | 0,10 | | | 0,003 | 0,001 | 0,001 | 0,008 | 0,10 | 0,83 |
| E | 0,063 | 0,059 | 0,012 | 1,60 | 0,014 | 0,11 | | | 0,003 | 0,002 | 0,002 | 0,006 | 0,11 | 0,47 |
| F | 0,060 | 0,053 | 0,016 | 1,56 | 0,11 | 0,014 | | | 0,002 | 0,001 | 0,001 | 0,008 | 0.014 | 0,47 |
| G | 0,057 | 0,098 | 0,015 | 1,59 | 0,051 | 0,14 | | | 0,004 | 0,001 | 0,001 | 0,009 | 0,14 | 0,81 |
| H | 0,058 | 0,095 | 0,011 | 1,55 | 0,12 | 0,18 | | | 0,003 | 0,001 | 0,004 | 0,006 | 0,18 | 1,18 |
| I | 0,051 | 0,054 | 0,29 | 1,04 | 0,13 | | 0,10 | | 0,006 | 0,001 | 0,002 | 0,007 | 0,052 | 0,81 |
| J | 0,089 | 0,26 | 0,016 | 1,95 | 0,12 | | 0,28 | | 0,009 | 0,002 | 0,002 | 0,011 | 0,14 | 0,70 |
| K | 0,15 | 0,051 | 0,25 | 1,96 | 0,25 | | | 0,26 | 0,004 | 0,001 | 0,001 | 0,026 | 0,25 | 0,82 |
| L | 0,083 | 0,29 | 0,014 | 1,98 | 0,23 | | | 0,24 | 0,003 | 0,002 | 0,002 | 0,008 | 0,23 | 1,29 |
| M | 0,062 | 0,053 | 0,016 | 1,57 | 0,11 | 0,052 | 0,12 | | 0,005 | 0,003 | 0,005 | 0,007 | 0,11 | 0,81 |
| N | 0,063 | 0,054 | 0,013 | 1,56 | 0,12 | 0,050 | | 0,063 | 0,004 | 0,002 | 0,003 | 0,008 | 0,11 | 0,84 |
| O | 0,064 | 0,051 | 0,018 | 1,60 | 0,11 | | 0,11 | 0,072 | 0,004 | 0,002 | 0,002 | 0,006 | 0,12 | 0,86 |
| P | 0,086 | 0,28 | 0,015 | 0,52 | 0,49 | 0,23 | | | 0,004 | 0,001 | 0,001 | 0,006 | 0,23 | 1,96 |
| Q | 0,024 | 0,062 | 0,69 | 0,22 | 0,083 | 0,022 | | | 0,003 | 0,001 | 0,002 | 0,009 | 0,022 | 0,96 |
| R | 0,28 | 0,68 | 0,016 | 2,46 | 0,14 | 0,47 | | | 0,017 | 0,004 | 0,009 | 0,038 | 0,47 | 0,52 |
| S | 0,051 | - | - | 1,52 | 0,15 | 0,14 | | | - | - | - | - | 0,14 | 1,37 |

| Tabelle 2 | | | | | | | | | | | | | |
|---|---|---|---|---|---|---|---|---|---|---|---|---|---|
| Versuch | Stahl | EWT [°C] | ET [°C] | HT [°C] | dT [°C/Sek] | Rm [MPa] | ReH [MPa] | ReL [MPa] | A50 [%] | λ [%] | Rm × λ [MPa.%] | Partikelgröße [nm] | *Verh2* |
| A1 | A | 1250 | 900 | 550 | 40 | 698 | 625 | 624 | 16,5 | 35 | 24430 | - | - |
| A2 | A | 1250 | 900 | 570 | 40 | 772 | 703 | 679 | 17,8 | 49 | 37828 | <<5 | 2,7 |
| A3 | A | 1250 | 900 | 590 | 40 | 795 | 737 | 701 | 19,5 | 63 | 50085 | <<5 | 2,9 |
| A4 | A | 1250 | 900 | 650 | 40 | 783 | 714 | 675 | 23,1 | 58 | 45414 | <5 | 3,3 |
| A5 | A | 1250 | 900 | 680 | 40 | 692 | 637 | 602 | 21,6 | 48 | 33216 | 5 | 4,5 |
| A6 | A | 1250 | 900 | 700 | 40 | 606 | 559 | 522 | 20,3 | 41 | 24846 | 7 | 5,3 |
| A7 | A | 1250 | 900 | 750 | 40 | 472 | 414 | 398 | 29,3 | 15 | 7080 | 10 | 12,5 |
| B8 | B | 1250 | 900 | 625 | 40 | 536 | 474 | 458 | 31,0 | 40 | 21440 | <<5 | 2,7 |
| C9 | C | 1250 | 900 | 625 | 40 | 770 | 716 | 670 | 19,3 | 65 | 50050 | <<5 | 2,8 |
| D10 | D | 1250 | 900 | 625 | 40 | 638 | 581 | 561 | 24,1 | 41 | 26158 | <<5 | 3,0 |
| E11 | E | 1250 | 900 | 625 | 40 | 550 | 512 | 476 | 22,0 | 22 | 12100 | >20 | >20 |
| F12 | F | 1250 | 900 | 625 | 40 | 593 | 536 | 496 | 23,5 | 20 | 11860 | <<5 | 2,1 |
| G13 | G | 1100 | 900 | 625 | 40 | 604 | 545 | 501 | 22,7 | 21 | 12684 | >20 | >20 |
| G14 | G | 1150 | 900 | 625 | 40 | 852 | 786 | 740 | 18,7 | 52 | 44304 | <<5 | 3,2 |
| G15 | G | 1200 | 900 | 625 | 40 | 845 | 777 | 735 | 18,9 | 53 | 44785 | <<5 | 3,3 |
| H16 | H | 1250 | 840 | 625 | 40 | 830 | 747 | 714 | 17,6 | 35 | 29050 | <<5 | 2,6 |
| H17 | H | 1250 | 880 | 625 | 40 | 903 | 830 | 795 | 18,1 | 53 | 47859 | <<5 | 2,5 |
| H18 | H | 1250 | 920 | 625 | 40 | 899 | 827 | 773 | 18,6 | 54 | 48546 | <<5 | 2,7 |
| I19 | I | 1250 | 900 | 550 | 40 | 583 | 525 | 520 | 21,5 | 39 | 22737 | - | - |
| I20 | I | 1250 | 900 | 590 | 40 | 672 | 618 | 578 | 26,4 | 68 | 45696 | <<5 | 2,4 |
| J21 | J | 1250 | 900 | 640 | 40 | 832 | 766 | 722 | 21,1 | 51 | 42432 | <<5 | 2,5 |
| J22 | J | 1250 | 900 | 670 | 40 | 745 | 686 | 649 | 19,1 | 41 | 30545 | 6 | 5,6 |
| K23 | K | 1250 | 900 | 550 | 40 | 849 | 764 | 750 | 13,4 | 28 | 23772 | - | - |
| K24 | K | 1250 | 900 | 600 | 40 | 968 | 900 | 856 | 15,1 | 55 | 53240 | <<5 | 2,6 |
| K25 | K | 1250 | 900 | 640 | 40 | 985 | 906 | 848 | 14,7 | 52 | 51220 | <<5 | 3,5 |
| K26 | K | 1250 | 900 | 670 | 40 | 953 | 874 | 840 | 16 | 42 | 40026 | 7 | 8,9 |
| K27 | K | 1250 | 900 | 690 | 40 | 861 | 795 | 741 | 16,9 | 35 | 30135 | 9 | 16,9 |
| K28 | K | 1250 | 900 | 710 | 40 | 756 | 667 | 628 | 17,3 | 15 | 11340 | >20 | >20 |
| L29 | L | 1250 | 900 | 625 | 40 | 890 | 817 | 774 | 16,9 | 58 | 51620 | <<5 | 2,6 |
| M30 | M | 1250 | 900 | 625 | 40 | 803 | 745 | 705 | 21,6 | 65 | 52195 | <<5 | 2,9 |
| N31 | N | 1250 | 900 | 625 | 40 | 560 | 491 | 461 | 28,6 | 28 | 15680 | >20 | >20 |
| O32 | O | 1250 | 900 | 625 | 40 | 584 | 511 | 485 | 29,4 | 26 | 15184 | >20 | >20 |
| P33 | P | 1250 | 900 | 625 | 15 | 544 | 482 | 459 | 25,1 | 24 | 13056 | 11 | 12,4 |
| P34 | P | 1250 | 900 | 625 | 20 | 761 | 702 | 667 | 22,1 | 57 | 43377 | <<5 | 2,8 |
| P35 | P | 1250 | 900 | 625 | 40 | 753 | 699 | 652 | 21,9 | 54 | 40662 | <<5 | 2,7 |
| Q36 | Q | 1250 | 900 | 625 | 40 | 555 | 510 | 492 | 33,6 | 85 | 47175 | <<5 | 2,5 |
| R37 | R | 1250 | 900 | 625 | 40 | 1217 | 1107 | 1003 | 10,6 | 31 | 37727 | 7 | 6,3 |
| S38 | S | 1320 | 960 | 660 | 350 | 910 | 834 | 785 | 17,9 | 56 | 50960 | <<5 | 2.6 |

## Patentansprüche

1. Warmgewalztes Stahlflachprodukt mit einer Zugfestigkeit Rm von mindestens 550 MPa, ermittelt nach DIN EN ISO 6892-1:2017, einem Lochaufweitungsverhältnis λ von mindestens 30 %, ermittelt nach Norm ISO 16630:2017, und einem zu mindestens 90 Flächen-% aus Ferrit und als Rest zu bis zu 10 Flächen-% aus Perlit oder Zementit bestehenden Gefüge, in das Karbonitrid-Ausscheidungen mit einem mittleren Durchmesser von höchstens 10 nm eingebettet sind, bestehend aus einem Stahl, der aus in Gew.-% 0,02 - 0,5 % C, ≤ 0,7 % Si, ≤ 1,0 % Al, 0,2 - 2,5 % Mn, 0,05 - 0,5 % Cr, ≤ 0,02 % P, ≤ 0,005 % S, ≤ 0,01 % N, ≤ 0,1 % Cu sowie aus mindestens einem die Karbonitrid-Ausscheidungen bildenden Element aus der Gruppe "Ti, Nb, V" und als Rest aus Eisen und unvermeidbaren Verunreinigungen mit folgenden Maßgaben besteht:
- Im Fall, dass V vorhanden ist, ist die Summe der Gehalte Ti_{GEW} an Ti und Nb_{GEW} an Nb auf höchstens 0,01 Gew.-% beschränkt;
- im Fall, dass Ti und/oder Nb vorhanden sind, beträgt der V-Gehalt V_{GEW} höchstens 0,01 Gew.-%;
- für eine Gesamtkonzentration ${X}_{GEW} in Gew . - % = {Ti}_{GEW} + \left({V}_{GEW}/1,06\right) + \left({Nb}_{GEW}/1,94\right)$ gilt $0,02 % \leq {X}_{GEW} \leq 0,5 % ,$
- für ein Mengenverhältnis $Verh 1 = \left({X}_{AT}+{Cr}_{AT}\right) / \left({C}_{AT}+{N}_{AT}\right)$ gilt $0,5 \leq Verh 1 \leq 2,0 ,$ mit ${X}_{AT} = {Ti}_{AT} + {V}_{AT} + {Nb}_{AT} ,$ wobei Ti_{AT} dem in Atom-% umgerechneten Ti-Gehalt Ti_{GEW}, V_{AT} dem in Atom-% umgerechneten V-Gehalt V_{GEW}, Nb_{AT} dem in Atom-% umgerechneten Nb-Gehalt Nb_{GEW}, Cr_{AT} dem in Atom-% umgerechneten Cr-Gehalt Cr_{GEW}, C_{AT} dem in in Atom-% umgerechneten C-Gehalt C_{GEW} und N_{AT} dem in Atom-% umgerechneten N-Gehalt N_{GEW} entspricht und wobei die Gehalte Ti_{GEW}, V_{GEW}, NB_{GEW}, Cr_{GEW}, C_{GEW} und N_{GEW} jeweils in Gew.-% angegeben sind, wobei die unvermeidbaren Verunreinigungen auf höchstens 0,01 Gew.-% Ca, 0,05 Gew.-% Mo, 0,05 Gew.-% W, 0,002 Gew.-% B, 0,1 Gew.-% Cu, 0,1 Gew.-% Ni, 0,05 Gew.-% Sn, 0,02 Gew.-% As, 0,02 Gew.-% Co, 0,002 Gew.-% Zr, jeweils 0,002 Gew.-% Seltene Erden, 0,005 Gew.-% O und 0,001 Gew.-% H beschränkt sind.

2. Stahlflachprodukt nach Anspruch 1, **dadurch gekennzeichnet, dass** für ein $Mengenverhältnis Verh 2 = {X}_{AUS} / {Cr}_{AUS}$ gilt $2 \leq Verh 2 \leq 20$ mit ${X}_{AUS} in Atom - % = {Ti}_{AUS} + {V}_{AUS} + {Nb}_{AUS}$ und
Ti_{AUS}: Ti-Gehalt der Ausscheidungen in Atom-%
V_{AUS}: V-Gehalt der Ausscheidungen in Atom-%
Nb_{AUS}: Nb-Gehalt der Ausscheidungen in Atom-%
Cr_{AUS}: Cr-Gehalt der Ausscheidungen in Atom-%.

3. Stahlflachprodukt nach Anspruch 1, **dadurch gekennzeichnet, dass** sein Cr-Gehalt mehr als 0,08 Gew.-% beträgt.

4. Stahlflachprodukt nach einem der voranstehenden Ansprüche, **dadurch gekennzeichnet, dass** die mittlere Korngröße seines ferritischen Gefüges 3 - 10 µm beträgt.

5. Stahlflachprodukt nach einem der voranstehenden Ansprüche, **dadurch gekennzeichnet, dass** sein Mn-Gehalt mindestens 1,5 Gew.-% beträgt.

6. Stahlflachprodukt nach einem der voranstehenden Ansprüche, **dadurch gekennzeichnet, dass** sein Si-Gehalt mindestens 0,05 Gew.-% beträgt.

7. Stahlflachprodukt nach einem der voranstehenden Ansprüche, **dadurch gekennzeichnet, dass** der Wert X_{GEW} 0,05 - 0,25 Gew.-% beträgt.

8. Stahlflachprodukt nach einem der voranstehenden Ansprüche, **dadurch gekennzeichnet, dass** für das Mengenverhältnis Verh1 gilt 0,7 ≤ Verh1 ≤ 1,5.

9. Stahlflachprodukt nach einem der voranstehenden Ansprüche, **dadurch gekennzeichnet, dass** für das Mengenverhältnis Verh2 gilt 2,5 ≤ Verh2 ≤ 15.

10. Stahlflachprodukt nach einem der voranstehenden Ansprüche, **dadurch gekennzeichnet, dass** der mittlere Durchmesser der Ausscheidungen ≤ 5 nm ist und dass für das Mengenverhältnis Verh2 gilt 2,5 ≤ Verh2 < 5.

11. Stahlflachprodukt nach einem der Ansprüche 1 bis 9, **dadurch gekennzeichnet, dass** der mittlere Durchmesser der Ausscheidungen > 5 nm ist und dass für das Mengenverhältnis Verh2 gilt 5 ≤ Verh2 ≤ 15.

12. Stahlflachprodukt nach einem der voranstehenden Ansprüche, **dadurch gekennzeichnet, dass** sein Lochaufweitungsverhältnis λ mindestens 50 % beträgt.

13. Verfahren zur Herstellung eines gemäß einem der voranstehenden Ansprüche ausgebildeten Stahlflachprodukts umfassend folgende Arbeitsschritte:
a) Erschmelzen eines Stahls, der aus in Gew.-% 0,02 - 0,5 % C, ≤ 0,7 % Si, ≤ 1,0 % Al, 0,2 - 2,5 % Mn, 0,05 - 0,5 % Cr, ≤ 0,02 % P, ≤ 0,005 % S, ≤ 0,01 % N, ≤ 0,1 % Cu sowie aus mindestens einem die Karbonitrid-Ausscheidungen bildenden Element aus der Gruppe "Ti, Nb, V" und als Rest aus Eisen und unvermeidbaren Verunreinigungen mit folgenden Maßgaben besteht:
- im Fall, dass V vorhanden ist, ist die Summe der Gehalte Ti_{GEW} an Ti und Nb_{GEW} an Nb auf höchstens 0,01 Gew.-% beschränkt;
- im Fall, dass Ti und/oder Nb vorhanden sind, beträgt der V-Gehalt V_{GEW} höchstens 0,01 Gew.-%;
- für eine aus dem jeweiligen Ti-Gehalt Ti_{GEW}, dem jeweiligen V-Gehalt V_{GEW} und dem jeweiligen Nb-Gehalt Nb_{GEW} des Stahls gebildete Gesamtkonzentration ${X}_{GEW} in Gew . - % = {Ti}_{GEW} + \left({V}_{GEW}/1,06\right) + \left({Nb}_{GEW}/1,94\right)$ gilt $0,02 % \leq {X}_{GEW} \leq 0,5 % ;$
- für ein Mengenverhältnis $Verh 1 = \left({X}_{AT}+{Cr}_{AT}\right) / \left({C}_{AT}+{N}_{AT}\right)$ gilt $0,5 \leq Verh 1 \leq 2,0 ,$ mit ${X}_{AT} = {Ti}_{AT} + {V}_{AT} + {Nb}_{AT} ;$ wobei Ti_{AT} dem in Atom-% umgerechneten Ti-Gehalt Ti_{GEW}, V_{AT} dem in Atom-% umgerechneten V-Gehalt V_{GEW}, Nb_{AT} dem in Atom-% umgerechneten Nb-Gehalt Nb_{GEW}, Cr_{AT} dem in Atom-% umgerechneten Cr-Gehalt Cr_{GEW}, C_{AT} dem in in Atom-% umgerechneten C-Gehalt C_{GEW} und N_{AT} dem in Atom-% umgerechneten N-Gehalt N_{GEW} entspricht und wobei die Gehalte Ti_{GEW}, V_{GEW}, Nb_{GEW}, Cr_{GEW}, C_{GEW} und N_{GEW} jeweils in Gew.-% angegeben sind, wobei die unvermeidbaren Verunreinigungen auf höchstens 0,01 Gew.-% Ca, 0,05 Gew.-% Mo, 0,05 Gew.-% W, 0,002 Gew.-% B, 0,1 Gew.-% Cu, 0,1 Gew.-% Ni, 0,05 Gew.-% Sn, 0,02 Gew.-% As, 0,02 Gew.-% Co, 0,002 Gew.-% Zr, jeweils 0,002 Gew.-% Seltene Erden, 0,005 Gew.-% O und 0,001 Gew.-% H beschränkt sind;
b) Vergießen des Stahls zu einem Vorprodukt, wie einer Bramme, einer Dünnbramme oder ein gegossenes Band;
c) Temperieren des Vorprodukts auf eine 1150 - 1350 °C betragende Temperatur;
d) Warmwalzen des Vorprodukts zu dem warmgewalzten Stahlflachprodukt bei einer Warmwalzendtemperatur von 880 - 980 °C;
e) Abkühlen des erhaltenen warmgewalzten Stahlflachprodukts mit einer 20 - 400 °C/s betragenden Abkühlgeschwindigkeit auf eine 560 - 690 °C betragende Haspeltemperatur;
f) Haspeln des auf die Haspeltemperatur abgekühlten Warmbands zu einem Coil.

14. Verfahren nach Anspruch 13, **dadurch gekennzeichnet, dass** die Haspeltemperatur 590 - 650 °C beträgt.

15. Bauteil, insbesondere Karosseriebauteil oder Fahrwerksbauteil, **dadurch gekennzeichnet, dass** es durch Umformung aus einem Stahlflachprodukt nach einem der Ansprüche 1 - 12 hergestellt ist.

## Claims

1. Hot-rolled flat steel product having a tensile strength Rm of at least 550 MPa, determined according to DIN EN ISO 6892-1:2017, a hole expansion ratio λ of at least 30 %, determined according to standard ISO 16650:2017, and a structure consisting to an extent of at least 90 area% of ferrite and as the balance up to 10 area% of perlite or cementite, in which carbonitride precipitates having a mean diameter of at most 10 nm are embedded, consisting of a steel which in weight% consists of 0.02 - 0.5 % C, ≤ 0.7 % Si, ≤ 1.0 % Al, 0.2 - 2.5 % Mn, 0.05 - 0.5 % Cr, ≤ 0.02 % P, ≤ 0.005 % S, ≤ 0.01 % N, ≤ 0.1 % Cu and also of at least one element that forms the carbonitride precipitates and is from the group of Ti, Nb and V, and, as the balance, consists of iron and unavoidable impurities, with provisos as follows:
- If V is present, the sum of the contents Ti_{GEW} of Ti and Nb_{GEW} of Nb is limited to at most 0.01 weight%;
- if Ti and/or Nb are present, the V content V_{GEW} is at most 0.01 weight%;
- for a total concentration X_{GEW} in weight% = Ti_{GEW} + (V_{GEW}/1.06)+(Nb_{GEW}/1.94) it is the case that 0.02 % ≤ X_{GEW} ≤ 0.5 %,
- for a proportion $Prop 1 = \left({X}_{AT}+{Cr}_{AT}\right) / \left({C}_{AT}+{N}_{AT}\right)$ it is the case that $0.5 \leq Prop 1 \leq 2.0 ,$ where ${X}_{AT} = {Ti}_{AT} + {V}_{AT} + {Nb}_{AT} ,$ where Ti_{AT} corresponds to the Ti content Ti_{GEW} converted into atom%, V_{AT} corresponds to the V content V_{GEW} converted into atom%, Nb_{AT} corresponds to the Nb content Nb_{GEW} converted into atom%, Cr_{AT} corresponds to the Cr content Cr_{GEW} converted into atom%, C_{AT} corresponds to the C content C_{GEW} converted into atom% and N_{AT} corresponds to the N content N_{GEW} converted into atom% and where the contents Ti_{GEW}, V_{GEW}, Nb_{GEW}, Cr_{GEW}, C_{GEW} and N_{GEW} are each indicated in weight%, where the unavoidable impurities are limited to at most 0.01 weight% Ca, 0.05 weight% Mo, 0.05 weight% W, 0.002 weight% B, 0.1 weight% Cu, 0.1 weight% Ni, 0.05 weight% Sn, 0.02 weight% As, 0.02 weight% Co, 0.002 weight% Zr, in each case 0.002 weight% rare earths, 0.005 weight% 0 and 0.001 weight% H.

2. Flat steel product according to Claim 1, **characterized in that** for a proportion Prop2 = X_{AUS}/Cr_{AUS} it is the case that $2 \leq Prop 2 \leq 20$ where ${X}_{AUS} in atom % = {Ti}_{AUS} + {V}_{AUS} + {Nb}_{AUS}$ and
Ti_{AUS}: Ti content of the precipitates in atom%
V_{AUS}: V content of the precipitates in atom%
Nb_{AUS}: Nb content of the precipitates in atom%
Cr_{AUS}: Cr content of the precipitates in atom%.

3. Flat steel product according to Claim 1, **characterized in that** its Cr content is more than 0.08 weight%.

4. Flat steel product according to any of the preceding claims, **characterized in that** the mean grain size of its ferritic structure is 5 - 10 µm.

5. Flat steel product according to any of the preceding claims, **characterized in that** its Mn content is at least 1.5 weight%.

6. Flat steel product according to any of the preceding claims, **characterized in that** its Si content is at least 0.05 weight%.

7. Flat steel product according to any of the preceding claims, **characterized in that** the value X_{GEW} is 0.05 - 0.25 weight%.

8. Flat steel product according to any of the preceding claims, **characterized in that** for the proportion Prop1 it is the case that 0.7 ≤ Prop1 ≤ 1.5.

9. Flat steel product according to any of the preceding claims, **characterized in that** for the proportion Prop2 it is the case that 2.5 ≤ Prop2 ≤ 15.

10. Flat steel product according to any of the preceding claims, **characterized in that** the mean diameter of the precipitates is ≤ 5 nm and **in that** for the proportion Prop2 it is the case that 2.5 ≤ Prop2 < 5.

11. Flat steel product according to any of Claims 1 to 9, **characterized in that** the mean diameter of the precipitates is > 5 nm and **in that** for the proportion Prop2 it is the case that 5 ≤ Prop2 ≤ 15.

12. Flat steel product according to any of the preceding claims, **characterized in that** its hole expansion ratio λ is at least 50 %.

13. Method for producing a flat steel product configured according to any of the preceding claims, comprising the following operations:
a) melting a steel which in weight% consists of 0.02 - 0.5 % C, ≤ 0.7 % Si, ≤ 1.0 % Al, 0.2 - 2.5 % Mn, 0.05 - 0.5 % Cr, ≤ 0.02 % P, ≤ 0.005 % S, ≤ 0.01 % N, ≤ 0.1 % Cu and also of at least one element that forms the carbonitride precipitates and is from the group of Ti, Nb and V, and, as the balance, consists of iron and unavoidable impurities, with provisos as follows:
- if V is present, the sum of the contents Ti_{GEW} of Ti and Nb_{GEW} of Nb is limited to at most 0.01 weight%;
- if Ti and/or Nb are present, the V content V_{GEW} is at most 0.01 weight%;
- for a total concentration X_{GEW}, formed from the respective Ti content Ti_{GEW}, the respective V content V_{GEW} and the respective Nb content Nb_{GEW} of the steel, in weight% = Ti_{GEW} + (V_{GEW}/1.06)+(Nb_{GEW}/1.94) it is the case that 0.02 % ≤ X_{GEW} ≤ 0.5 %,
- for a proportion $Prop 1 = \left({X}_{AT}+{Cr}_{AT}\right) / \left({C}_{AT}+{N}_{AT}\right)$ it is the case that $0.5 \leq Prop 1 \leq 2.0 ,$ where ${X}_{AT} = {Ti}_{AT} + {V}_{AT} + {Nb}_{AT} ;$ where Ti_{AT} corresponds to the Ti content Ti_{GEW} converted into atom%, V_{AT} corresponds to the V content V_{GEW} converted into atom%, Nb_{AT} corresponds to the Nb content Nb_{GEW} converted into atom%, Cr_{AT} corresponds to the Cr content Cr_{GEW} converted into atom%, C_{AT} corresponds to the C content C_{GEW} converted into atom% and N_{AT} corresponds to the N content N_{GEW} converted into atom% and where the contents Ti_{GEW}, V_{GEW}, Nb_{GEW}, Cr_{GEW}, C_{GEW} and N_{GEW} are each indicated in weight%, where the unavoidable impurities are limited to at most 0.01 weight% Ca, 0.05 weight% Mo, 0.05 weight% W, 0.002 weight% B, 0.1 weight% Cu, 0.1 weight% Ni, 0.05 weight% Sn, 0.02 weight% As, 0.02 weight% Co, 0.002 weight% Zr, in each case 0.002 weight% rare earths, 0.005 weight% O and 0.001 weight% H;
b) casting the steel to form a preliminary product, such as a slab, a thin slab or a cast strip;
c) heating the preliminary product to a temperature of 1150 - 1350 °C;
d) hot-rolling the preliminary product to form the hot-rolled flat steel product at a final hot-rolling temperature of 880 - 980 °C;
e) cooling the resulting hot-rolled flat steel product at a cooling rate of 20 - 400 °Cls to a coiling temperature of 560 - 690 °C;
f) coiling the hot strip, cooled to the coiling temperature, to form a coil.

14. Method according to Claim 15, **characterized in that** the winding temperature is 590 - 650 °C.

15. Component, more particularly body work component or chassis component, **characterized in that** it is produced by forming from a flat steel product according to any of Claims 1 - 12.

## Revendications

1. Produit plat laminé à chaud en acier présentant une résistance à la traction Rm d'au moins 550 MPa, déterminée selon la norme DIN EN ISO 6892-1:2017, un rapport d'expansion de trou λ d'au moins 50%, déterminé selon la norme ISO 16650:2017, et une structure constituée à raison d'au moins 90% en surface de ferrite et, comme reste, à raison de jusqu'à 10% en surface, de perlite ou de cémentite, dans laquelle des précipités de carbonitrure présentant un diamètre moyen d'au plus 10 nm sont incorporés, constitué par un acier qui est constitué par, en % en poids, 0,02-0,5% de C, ≤ 0,7% de Si, ≤ 1,0% d'Al, 0,2-2,5% de Mn, 0,05-0,5% de Cr, ≤ 0,02% de P, ≤ 0,005% de S, ≤ 0,01% de N, ≤ 0,1% de Cu ainsi que par au moins un élément formant les précipités de carbonitrure du groupe "Ti, Nb, V" et, comme reste, par du fer et des impuretés inévitables avec les critères suivants :
- dans le cas où V est présent, la somme des teneurs Ti_{PDS} en Ti et Nb_{PDS} en Nb est limitée à au plus 0,01% en poids ;
- dans le cas où Ti et/ou Nb est/sont présent(s), la teneur en V V_{PDS} est d'au plus 0,01% en poids ;
- pour une concentration totale X_{PDS} en % en poids = Ti_{PDS} + (V_{PDS}/1,06)+(Nb_{PDS}/1,94), la relation 0,02% ≤ X_{PDS} ≤ 0,5% est d'application ;
- pour un rapport de quantités Rapp1 = (X_{AT} + Cr_{AT})/(C_{AT} + N_{AT}), la relation 0,5 ≤ Rapp1 ≤ 2,0 est d'application, avec X_{AT} = Ti_{AT} + V_{AT} + Nb_{AT} ;
Ti_{AT} correspondant à la teneur en Ti Ti_{PDS} recalculée en % en atome, V_{AT} correspondant à la teneur en V V_{PDS} recalculée en % en atome, Nb_{AT} correspondant à la teneur en Nb Nb_{PDS} recalculée en % en atome, Cr_{AT} correspondant à la teneur en Cr Cr_{PDS} recalculée en % en atome, C_{AT} correspondant à la teneur en C C_{PDS} recalculée en % en atome et N_{AT} correspondant à la teneur en N N_{PDS} recalculée en % en atome et les teneurs Ti_{PDS}, V_{PDS}, Nb_{PDS}, Cr_{PDS}, C_{PDS} et N_{PDS} étant à chaque fois indiquées en % en poids, les impuretés inévitables étant limitées à au plus 0,01% en poids de Ca, 0,05% en poids de Mo, 0,05% en poids de W, 0,002% en poids de B, 0,1% en poids de Cu, 0,1% en poids de Ni, 0,05% en poids de Sn, 0,02% en poids d'As, 0,02% en poids de Co, 0,002% en poids de Zr, à chaque fois 0,002% en poids de terres rares, 0,005% en poids d'a et 0,001% en poids d'H.

2. Produit plat en acier selon la revendication 1, **caractérisé en ce que** pour un rapport de quantités Rapp2 = X_{DÉP}/Cr_{DÉP}, la relation 2 ≤ Rapp2 ≤ 20 est d'application, avec X_{DÉP} en % en atome = Ti_{DÉP} + V_{DÉP} + Nb_{DÉP} et
Ti_{DÉP} : teneur en Ti des dépôts, en % en atome
V_{DÉP}: teneur en V des dépôts, en % en atome
Nb_{DÉP} : teneur en Nb des dépôts, en % en atome
Cr_{DÉP}: teneur en Cr des dépôts, en % en atome.

3. Produit plat en acier selon la revendication 1, **caractérisé en ce que** sa teneur en Cr est supérieure à 0,08% en poids.

4. Produit plat en acier selon l'une quelconque des revendications précédentes, **caractérisé en ce que** la grosseur moyenne des grains de sa structure ferritique est de 3-10 µm.

5. Produit plat en acier selon l'une quelconque des revendications précédentes, **caractérisé en ce que** sa teneur en Mn est d'au moins 1,5% en poids.

6. Produit plat en acier selon l'une quelconque des revendications précédentes, **caractérisé en ce que** sa teneur en Si est d'au moins 0,05% en poids.

7. Produit plat en acier selon l'une quelconque des revendications précédentes, **caractérisé en ce que** la valeur X_{PDS} vaut 0,05-0,25% en poids.

8. Produit plat en acier selon l'une quelconque des revendications précédentes, **caractérisé en ce que** pour le rapport de quantités Rapp1, la relation 0,7 ≤ Rapp1 ≤ 1,5 est d'application.

9. Produit plat en acier selon l'une quelconque des revendications précédentes, **caractérisé en ce que** pour le rapport de quantités Rapp2, la relation 2,3 ≤ Rapp2 ≤ 15 est d'application.

10. Produit plat en acier selon l'une quelconque des revendications précédentes, **caractérisé en ce que** le diamètre moyen des dépôts est ≤ 5 nm et **en ce que**, pour le rapport de quantités Rapp2, la relation 2,5 ≤ Rapp2 < 5 est d'application.

11. Produit plat en acier selon l'une quelconque des revendications 1 à 9, **caractérisé en ce que** le diamètre moyen des dépôts est > 5 nm et **en ce que**, pour le rapport de quantités Rapp2, la relation 5 ≤ Rapp2 < 15 est d'application.

12. Produit plat en acier selon l'une quelconque des revendications précédentes, **caractérisé en ce que** son rapport d'expansion de trou λ est d'au moins 50%.

13. Procédé pour la fabrication d'un produit plat en acier selon l'une quelconque des revendications précédentes, comprenant les étapes de travail suivantes :
a) fusion d'un acier constitué par, en % en poids, 0,02-0,5% de C, ≤ 0,7% de Si, ≤ 1,0% d'Al, 0,2-2,5% de Mn, 0,05-0,5% de Cr, ≤ 0,02% de P, ≤ 0,005% de S, ≤ 0,01% de N, ≤ 0,1% de Cu ainsi que par au moins un élément formant les précipités de carbonitrure du groupe "Ti, Nb, V" et, comme reste, par du fer et des impuretés inévitables, avec les critères suivants :
- dans le cas où V est présent, la somme des teneurs Ti_{PDS} en Ti et Nb_{PDS} en Nb est limitée à au plus 0,01% en poids ;
- dans le cas où Ti et/ou Nb est/sont présent(s), la teneur en V V_{PDS} est d'au plus 0,01% en poids ;
- pour une concentration totale formée par la teneur respective en Ti Ti_{PDS}, la teneur respective en V V_{PDS} et la teneur respective en Nb Nb_{PDS} de l'acier X_{PDS} en % en poids = Ti_{PDS} + V_{PDS}/1,06)+(Nb_{PDS}/1,94), la relation 0,02% ≤ X_{PDS} 0,5% est d'application ;
- pour un rapport de quantités Rapp1 = (X_{AT} + Cr_{AT})/(C_{AT}+N_{AT}), la relation 0,5 ≤ Rapp1 ≤ 2,0 est d'application, avec X_{AT} = Ti_{AT} + V_{AT} + Nb_{AT},
Ti_{AT} correspondant à la teneur en Ti Ti_{PDS} recalculée en % en atome, V_{AT} correspondant à la teneur en V V_{PDS} recalculée en % en atome, Nb_{AT} correspondant à la teneur en Nb Nb_{PDS} recalculée en % en atome, Cr_{AT} correspondant à la teneur en Cr Cr_{PDS} recalculée en % en atome, C_{AT} correspondant à la teneur en C C_{PDS} recalculée en % en atome et N_{AT} correspondant à la teneur en N N_{PDS} recalculée en % en atome et les teneurs Ti_{PDS}, V_{PDS}, Nb_{PDS}, Cr_{PDS}, C_{PDS} et N_{PDS} étant à chaque fois indiquées en % en poids, les impuretés inévitables étant limitées à au plus 0,01% en poids de Ca, 0,05% en poids de Mo, 0,05% en poids de W, 0,002% en poids de B, 0,1% en poids de Cu, 0,1% en poids de Ni, 0,05% en poids de Sn, 0,02% en poids de As, 0,02% en poids de Co, 0,002% en poids de Zr, à chaque fois 0,002% en poids de terres rares, 0,005% en poids d'a et 0,001% en poids d'H,
b) coulée de l'acier en une ébauche, telle qu'une brame, une brame mince ou une bande coulée,
c) conditionnement thermique de l'ébauche à une température de 1150-1550°C,
d) laminage à chaud de l'ébauche en un produit plat laminé à chaud en acier à une température finale de laminage à chaud de 880-980°C,
e) refroidissement du produit plat laminé à chaud en acier obtenu à une vitesse de refroidissement de 20-400°C/s jusqu'à une température de bobine de 560-690°C,
f) bobinage de la bande chaude refroidie à la température de bobinage en une bobine.

14. Procédé selon la revendication 13, **caractérisé en ce que** la température de bobinage est de 590-650°C.

15. Élément, en particulier élément de carrosserie ou composant de châssis, **caractérisé en ce qu'**il est fabriqué par façonnage d'un produit plat en acier selon l'une quelconque des revendications 1-12.
